# NEUE EUROPÄISCHE PATENTSCHRIFT

(11) **EP 0 262 569 B2**
(45) Veröffentlichungstag und Bekanntmachung des Hinweises auf die Entscheidung über den Einspruch: **02.03.1994**
(45) Hinweis auf die Patenterteilung: 12.06.1991
(21) Anmeldenummer: 87113877.2
(22) Anmeldetag: 23.09.1987
(51) Int. Cl.: B41M 5/165

(54) **Druckempfindliches Aufzeichnungsmaterial**
Pressure-sensitive recording material
Matériel d'enregistrement sensible à la pression

(30) Priorität: 30.09.1986 DE 3633116
(43) Veröffentlichungstag der Anmeldung: 06.04.1988
(73) Patentinhaber: Stora Feldmühle Aktiengesellschaft, D-40545 Düsseldorf (DE)
(72) Erfinder: Hilterhaus, Bodo, Dr., Dipl.-Chem., D-4050 Mönchengladbach (DE); Hunger, Günther, Dr., Dipl.-Chem., D-4052 Korschenbroich (DE)

(56) Entgegenhaltungen:
- EP-A- 0 024 897
- EP-A- 0 155 593
- EP-A- 0 234 394
- DE-A- 2 450 733
- FR-A- 2 171 818
- FR-A- 2 294 055
- FR-A- 2 408 465
- US-A- 2 730 457
- US-A- 3 516 941
- US-A- 3 968 301
- US-A- 4 100 103
- US-A- 4 737 587
- JOURNAL OF IMAGING TECHNOLOGY, Band 11, Nr. 5, Oktober 1985, Seiten 224-228, Springfield, Virginia, US; J.E. KASSNER: "Leuco color formers, modern imaging materials"

## Beschreibung

Die Erfindung geht aus von einem Gegenstand nach dem Oberbegriff des Anspruchs 1.

Farbbildner auf Basis von Triphenylmethanleukofarbstoffen wurden in der DE-A-2750283 beschrieben. Diese Farbbildner bewirken bei Kontakt mit sauren Reaktanten eine ausgezeichnete Farbbildung. Um diese Klasse von Farbbildnern in druckempfindlichen Aufzeichnungsmaterialien einsetzen zu können, werden diese Substanzen in geeigneten Lösungsmitteln aufgelöst, von denen die DE-A- 2750283 partiell hydriertes Terphenyl, alkylierte Naphtaline oder Dibuthylphthalat nennt. Anschließend werden die aufgelösten Farbbildner entsprechend bekannten Verfahren in Mikrokapseln eingeschlossen. **Beispielhaft angegebene Mikro****kapseln enthalten chloriertes Biphenyl und Dimethylnaphthalin, wobei das** **Wandmaterial aus** **Schweinehautgelatine besteht.** Die genannten Lösungsmittel sind verschiedentlich in Verdacht geraten, beim Gebrauch der damit hergestellten Durchschreibepapiere Hautreizungen auszulösen. Andererseits bestehen auch Bedenken bei der Entsorgung, insbesondere auch bei der Wiederaufbereitung von Mikrokapseln enthaltendem Ausschuß in der Papierfabrik. Es entstand somit das Bedürfnis, diese Lösungsmittel durch solche Lösungsmittel zu substituieren, die in dieser Beziehung weniger bedenklich sind. Gemäß der EP-A-167900 werden deshalb insbesondere alkylierte Produkte von Diphenylmethanen, z.B. Ethyldiphenylmethan oder alkylierte Produkte von Diphenylethanen, z.B. Ethyldiphenylethan vorgeschlagen. Als typische Farbbildner sieht diese Schrift Kristallviolettlakton und N-Leukoauramin vor. Die Verfügbarkeit dieser Lösungsmittel ist jedoch nicht in jedem Fall gegeben und es kann auch nicht als gesichert gelten, daß diese Lösungsmittel die in sie gesetzten Erwartungen bezügl. einer weitestgehenden Unbedenklichkeit erfüllen.

In den älteren deutschen Offenlegungsschriften 2242910, 2251350, 2306454 und 2726782 wurden zwar bereits weitestgehend als unbedenklich geltende ölartige Substanzen genannt, wie z.B. Paraffinöl, Sojaöl oder Fischöl, jedoch wurden diese Öle bisher lediglich als Verschnittmittel angesehen und wurden gemäß den drei letztgenannten Schriften in einer Menge von 0 bis 3 Gewichtsteilen Pro Gewichtsteil eines ausgesprochen gut lösenden Mittels für den Farbbildner eingesetzt. Während die DE-A- 22 42 910 lediglich die Möglichkeit der Einkapselung der Öle anspricht, ohne auf die Lösungsmitteleigenschaften für die bekannten Farbbildner einzugehen, gibt die DE-A- 23 06 454 ausdrücklich an, daß diese als Verdünnungsmittel bezeichneten Öle als Lösungsmittel nur einen geringen praktischen Wert aufweisen und die Farbentwicklung inhibieren. Ihre Funktion wird in der Verbilligung und in der Beeinflussung der Physikalischen Eigenschaften wie Viskosität oder Dampfdruck gesehen. Eigene Versuche der Anmelderin haben gezeigt, daß Nachteile für die Farbreaktion entstehen, wenn die Menge des Verschnittmittels höher als 20 bis 30 Gew.%, bezogen auf das Gesamt-Lösungsmittelgemisch, gewählt wurde.

Die EP-A- 24898 schlägt ein Lösungsmittelgemisch aus aromatischem Kohlenwasserstoff- und Esterkomponenten in bestimmtem Verhältnis vor, wobei das Lösungsmittel für die Farbstoffvorläufermichung vorteilhafterweise mindestens zu 50 Gew.% aus dem Lösungsmittelgemisch besteht und nur in Ausnahmefällen mit höheren Anteilen von inertem Verdünnungsmittel, wie z.B. Mineral- oder pflanzlichen Ölen verschnitten werden kann.

Auch die EP-A- 86636, in der unter einer Vielzahl von hochsiedenden Lösungsmitteln den aromatischen Kohlenwasserstoffen der Vorzug gegenüber Ölen tierischer oder pflanzlicher Herkunft sowie Mineralölen gegeben wird, bringt die allgemein vorherrschende Auffassung zum Ausdruck, daß die natürlich vorkommenden Öle auf mineralischer, tierischer oder pflanzlicher Basis weniger gut geeignet sind, weil sie trotz ihrer an sich bekannten physiologischen Unbedenklichkeit als Schlechtlöser für die üblichen Farbbildner bekannt sind und ihre Verwendung in signifikanten Mengen ein geringeres Farbbildungsvermögen, insbesondere eine geringere Farbintensität zur Folge haben würde.

Die unter Artikel 54 (3) EPÜ fallende und für die Vertragsstaaten CH, DE, FR, GB und LI geltende EP-A-234 394 offenbart als Lösungsmittel für die dort beschriebenen Farbbildner vom Triphenylmethantyp u.a. auch pflanzliche Öle, wie z.B. Sesamöl oder Sonnenblumenöl, lehrt in ihren Beispielen als Lösungsmittel jedoch den Einsatz von pflanzlichen Ölen, Kerosin und Weißöl lediglich zur Verdünnung der Hauptlösungsmittel: Chlorparaffin, Dodecylbenzol und Diisopropylnaphthalin. Zur Einkapselung der erhaltenen Farbbildner-Lösungen werden Grenzflächen-Reaktionsverfahren und als bevorzugtes Kapselwandmaterial Polyadditionsprodukte aus Polyisocyanaten und Polyaminen angegeben. Wasserlösliche Wandmaterialien werden ebenfalls offenbart, jedoch nicht zur Einkapselung von Farbbildnerlösungen, die als überwiegende Lösungsmittelkomponente pflanzliche Öle oder Weißöl enthalten.

Ausgehend von diesem Stand der Technik liegt der vorliegenden Erfindung die Aufgabe zugrunde, ein druckempfindliches Aufzeichnungsmaterial zur Verfügung zu stellen, bei dem die in Mikrokapseln eingeschlossenen Farbbildner in einem physiologisch weitestgehend unbedenklichen Lösungsmittel gelöst sind.

Dabei sollen die Vorteile der bekannten Aufzeichnungsmaterialien, wie z.B. schnelle Farbentwicklung und hohe Farbintensität, bei Kontakt des Farbbildners mit einem geeigneten Reaktanten nicht aufgegeben werden.

Diese Aufgabe wird bei einem Gegenstand nach dem Oberbegriff des Anspruchs 1 gelöst, durch dessen Merkmale im kennzeichnenden Teil.

Bisher hat man versucht, die anstehenden Probleme der Unbedenklichkeit des Lösungsmittels für den Farbbildner bzw. die Erzielung einer schnellen Farbreaktion und hohen Farbintensität dadurch zu erreichen, daß immer neue Lösungsmittel für den Farbbildner oder Abmischungen bekannter Lösungsmittel vorgeschlagen wurden. Die vorliegende Erfindung verläßt diese Entwicklungsrichtung und löst die anstehende Aufgabe unter Rückgriff auf die aus dem Stand der Technik bekannten Öle, deren Unbedenklichkeit sich in langen Jahren erwiesen hat, denen aber bisher der Ruf anhaftete, eine schlechte Lösekraft für den Farbbildner zu besitzen und damit zu einem schlechten Farbbildevermögen, genauer: zu einer langsamen Farbreaktion und zu einer geringen Farbintensität zu führen.

Die Überwindung dieses Nachteils der bekannten pflanzlichen und tierischen Öle sowie von Paraffinöl gelingt der vorliegenden Erfindung dadurch, daß ein Farbbildner auf Basis eines Triphenylmethanleukofarbstoffes, wie in den Ansprüchen definiert, eingesetzt wird, der in den vostehend gennanten Lösungsmitteln aufgelöst ist.

Gemäß einer bevorzugten Ausführungsform besteht das Lösungsmittel für den Farbbildner vollständig aus z.B. pflanzlichen Ölen. Zur Erreichung einer weitestgehenden Unbedenklichkeit hat es sich aber als ausreichend erwiesen, wenn mindestens 80 Gew.% des verwendeten Lösungsmittels aus den erfindungsgemäß vorgeschlagenen Ölen bestehen. Als restliche Lösungsmittel können an sich die für Farbbildner bekannten Lösungsmittel, wie alkylierte Naphtaline, hydrierte Terphenyle, alkylierte Biphenyle, Diphenyläthane, Alkylbenzole, Chlorparaffine, oder Mischungen dieser Verbindungen eingesetzt werden. Bei einem Zusatz von mehr als 20 Gew.% solcher Lösungsmittel bestehen erhöhte Bedenken bezüglich der Unbedenklichkeit.

Eine erhebliche Bedeutung im Rahmen der vorliegenden Erfindung kommt auch der Auswahl des Kapselwandmaterials zu, das zur Herstellung der Mikrokapseln in gelöstem Zustand vorliegen muß. Zur Einkapselung der aus Lösungsmittel und darin gelöstem Farbbildner bestehenden Tröpfchen haben sich im Rahmen der vorliegenden Erfindung wasserlösliche Polymere zur Herstellung von Kapselwandmaterialien als geeignet erwiesen.

Vorteilhafte Weiterbildungen der Erfindung sind durch die Unteransprüche gekennzeichnet. Insbesondere sieht die Erfindung auch Abmischungen der genannten Farbbildner vor, die zur Erreichung eines bestimmten Farbtones besonders vorteilhaft sind.

Von den Mineralölen haben sich insbesondere Weißöl und Spindelöl und ferner das aus dem medizinischen Bereich bekannte paraffinum liquidum nach DAB 8 (Deutsches Arzneimittelbuch, 8. Auflage) als besonders geeignet erwiesen.

Die Herstellung der Mikrokapseln erfolgt nach an sich bekannten Verfahren, wie z.B. den in der DE-B-1122495 und der DE-A- 2225274 beschriebenen Koazervationverfahren. Dort werden auch die geeigneten wasserlöslichen polymeren Stoffe, wie z.B. Schweinehautgelatine, Gummiarabikum, Celluloseverbindungen und Polyvinylalkohol beschrieben. Die Herstellung von Mikrokapseln aus Harnstoff-Formaldehydharzen ist in der US-PS 3516941 angegeben. Es ist aber hervorzuheben, daß die Erfindung nicht auf die Anwendung der in den vorstehenden Schriften beschriebenen Verkapselungsverfahren und Kapselwandmaterialien beschränkt ist. Vielmehr kann das erfindungsgemäße Aufzeichnungsmaterial mit allen Mikrokapseln hergestellt werden, deren Wände sich aus einem zunächst in Wasser gelösten Material bilden, wobei zur Ausbildung einer dichten und beständigen Kapselwand ggf. noch zusätzliche Aushärtungsschritte angewendet, bzw. solche Stoffe zugegeben werden, die eine weitere Aushärtung der Kapselwände bewirken können.

Die nachfolgenden Beispiele dienen der näheren Erläuterung der Erfindung.

### Beispiele 1 bis 17:

Entsprechend der nachfolgenden Tabelle wurden bei Temperaturen von 25 bis 40°C Lösungen von Farbbildnern hergestellt und die hergestellten Lösungen in einem Melaminformaldehyd-Vorkondensat verkapselt. Die fertigen Mikrokapseln wurden auf die Rückseite eines holzfreien Papiers aufgetragen. Bei Druckkontakt mit einem mit sauren Farbreaktanten beschichteten Nehmerpapier wurde eine gute Farbreaktion und eine hervorragende Farbintensität beobachtet, insbesondere bei den Beispielen 1 bis 4. Gute Ergebnisse bezüglich der Farbintensität zeigten auch die Beispiele 5 bis 9. Befriedigende Ergebnisse wurden mit den Beispielen 10 bis 17 erzielt.

### Vergleichsbeispiele:

1 Gew.-Teil eines handelsüblichen Farbbildners für eine grüne Farbe 2' [bis (Phenyl Methyl) Amino]-6'-(Diethyl Amino)-4'-Methyl-Spiro-[Isobenzofuran-1-(3h) ,9'-[9h] Xanthen]-3-on wird bei 80 bis 90° in 100 Gew.-Teile Sonnenblumenöl eingerührt. Selbst nach mehreren Stunden ging der Farbbildner nicht vollständig in Lösung. Trägt man das Gemisch mittels eines RK-Coaters (Tiefdruckplatte) auf ein Nehmerpapier auf, so beobachtet man eine äußerst langsame Farbreaktion, die zu einer unbefriedigenden Farbintensität führt. Wiederholt man diesen Versuch mit einem Gemisch aus 75 Gew.-Teilen Sonnenblumenöl und 25 Gew.-Teilen Diisopropylnaphthalin, so geht zwar augenscheinlich mehr in Lösung, aber die Effekte, langsame Farbbildung und geringe Farbintensität, bleiben.

Erst die Lösung in reinem Diisopropylnaphthalin zeigt ein ausreichendes Tempo bei der Farbbildung und hohe Farbintensität.

## Patentansprüche

1. Druckempfindliches Aufzeichnungsmaterial mit Mikrokapseln, die einen auf Basis eines Triphenylmethanleukofarbstoffes hergestellten und in einem Lösungsmittel gelösten Farbbildner enthalten, wobei der Farbbildner in einem zumindest zu 80 Gew.% aus pflanzlichem, tierischem Öl, Weißöl oder Spindelöl bestehenden Lösungsmittel aufgelöst ist und die Mikrokapseln aus einem Wandmaterial gebildet sind, das vor der Mikropakselbildung wasserlöslich ist und der Farbbildner der Formel entspricht,
worin,
R₁ ein C₁-C₄-Alkoxy oder ein Rest der Formel
R₂ und R₃ unabhängig voneinander ein C₁-C₄-Alkyl oder Aryl bedeuten oder R₂ mit dem Ring A in o-Stellung zum Stickstoff einen Ring schließt mit der Formel
R₄ und R₅ ein C₁-C₄-Alkyl
R₆ Wasserstoff, C₁-C₄-Alkyl oder C₁-C₄-Alkoxy
R₇ Hydroxy oder C₁-C₄-Alkoxy
R₈ und R₉ unabhängig voneinander ein C₁-C₄-Alkyl, Aryl oder Cyan-substituiertes Aryl und
R₁₀ Wasserstoff, C₁-C₄-Alkyl oder C ₁-C₄-Alkoxy bedeuten.

2. Druckempfindliches Aufzeichnungsmaterial nach Ansprüch 1 , gekennzeichnet durch einen Farbbildner der Formel

3. Druckempfindliches Aufzeichnungsmaterial nach Anspruch 1 gekennzeichnet durch einen Farbbildner der Formel

4. Druckempfindliches Aufzeichnungsmaterial nach Anspruch 1 , gekennzeichnet durch einen Farbbildner der Formel

5. Druckempfindliches Aufzeichnungsmaterial nach Anspruch 1 gekennzeichnet durch einen Farbbildner der Formel

6. Druckempfindliches Aufzeichnungsmaterial nach Anspruch 1 , gekennzeichnet durch einen Farbbildner der Formel

7. Druckempfindliches Aufzeichnungsmaterial nach Anspruch 1 , gekennzeichnet durch einen Farbbildner der Formel

8. Druckempfindliches Aufzeichnungsmaterial nach Anspruch 1 gekennzeichnet durch einen Farbbildner der Formel

9. Druckempfindliches Aufzeichnungsmaterial nach Anspruch 1 , gekennzeichnet durch einen Farbbildner der Formel

10. Druckempfindliches Aufzeichnungsmaterial nach Anspruch 1 , gekennzeichnet durch einen Farbbildner der Formel

11. Druckempfindliches Aufzeichnungsmaterial nach Anspruch 1 , gekennzeichnet durch einen Farbbildner der Formel

12. Druckempfindliches Aufzeichnungsmaterial nach einem der Ansprüche 1 bis 11, dadurch gekennzeichnet, daß das pflanzliche Öl: Olivenöl, Baumwollsaatöl, Maisöl, Sojaöl, Rizinusöl, Distelöl, Erdnußöl, Sonnenblumenöl, Kokusnußöl, Rapsöl, Sesamöl oder eine Mischung dieser Öle ist.

13. Druckempfindliches Aufzeichnungsmaterial nach einem der Ansprüche 1 bis 11, dadurch gekennzeichnet, daß das tierische Öl: Walöl, Spermöl, Fischöl oder eine Mischung dieser Öle ist.

14. Druckempfindliches Aufzeichnungsmaterial nach einem der Ansprüche 1 bis 13, dadurch gekennzeichnet, daß die Mikrokapselwände aus Harnstoff-Formaldehyd, Melamin-Formaldehyd oder Gelatine-Gummiarabikum gebildet sind.

## Claims

1. Pressure-sensitive recording material having microcapsules that contain a colour former that is based on a triphenylmethane leuco dyestuff and is dissolved in a solvent, wherein the colour former is dissolved in a solvent of which at least 80 % by weight consists of vegetable oil, animal oil, white oil or spindle oil, and the microcapsules are formed from a wall material that is water-soluble before the microcapsule formation, and the colour former corresponds to the formula in which
R₁ represents a C₁-C₄-alkoxy radical or a radical of the formula
R₂ and R₃ each represents, independently of the other, a C₁-C₄-alkyl or aryl radical or R₂, together with the ring A in the o-position to the nitrogen, completes a ring of the formula
R₄ and R₅ are each C₁-C₄-alkyl,
R₆ represents hydrogen, C₁-C₄-alkyl or C₁-C₄-alkoxy,
R₇ represents hydroxy or C₁-C₄-alkoxy,
R₈ and R₉ each represents, independently of the other, a C₁-C₄-alkyl, aryl or cyano-substituted aryl radical and
R₁₀ represents hydrogen, C₁-C₄-alkyl or C₁-C₄-alkoxy.

2. Pressure-sensitive recording material according to claim 1, characterised by a colour former of the formula

3. Pressure-sensitive recording material according to claim 1, characterised by a colour former of the formula

4. Pressure-sensitive recording material according to claim 1, characterised by a colour former of the formula

5. Pressure-sensitive recording material according to claim 1, characterised by a colour former of the formula

6. Pressure-sensitive recording material according to claim 1, characterised by a colour former of the formula

7. Pressure-sensitive recording material according to claim 1, characterised by a colour former of the formula

8. Pressure-sensitive recording material according to claim 1, characterised by a colour former of the formula

9. Pressure-sensitive recording material according to claim 1, characterised by a colour former of the formula

10. Pressure-sensitive recording material according to claim 1, characterised by a colour former of the formula

11. Pressure-sensitive recording material according to claim 1, characterised by a colour former of the formula

12. Pressure-sensitive recording material according to any one of claims 1 to 11, characterised in that the vegetable oil is olive oil, cottonseed oil, corn oil, soybean oil, castor oil, thistle oil, peanut oil, sunflower oil, coconut oil, rape oil, sesame oil or a mixture of those oils.

13. Pressure-sensitive recording material according to any one of claims 1 to 11, characterised in that the animal oil is whale oil, sperm oil, fish oil or a mixture of those oils.

14. Pressure-sensitive recording material according to any one of claims 1 to 13, characterised in that the microcapsule walls are formed from urea/formaldehyde, melamine/formaldehyde or gelatin/gum arabic.

## Revendications

1. Matériau d'enregistrement sensible à la pression comportant des microcapsules qui renferment, dissous dans un solvant, un agent chromogène à base d'un leucodérivé de colorant triphénylméthane, dans lequel l'agent chromogène est dissous dans un solvant constitué au moins à 80 % en poids d'une huile végétale, d'une huile animale, d'huile blanche ou d'huile pour broches, et les microcapsules sont formées à partir d'un matériau enveloppe, qui est hydrosoluble avant la formation des microcapsules, et l'agent chromogène correspond à la formule : dans laquelle
R₁ représente un alcoxy en C₁₋₄ ou un reste de formule R₂ et R₃, indépendamment l'un de l'autre, représentent un alkyle en C₁₋₄ ou un aryle, ou bien R₂ forme avec le cycle A, par cyclisation en position ortho par rapport à l'azote un système cyclique de formule dans laquelle R₄ et R₅ sont alkyle en C₁₋₄,
R₆ est hydrogène, alkyle en C₁₋₄ ou alcoxy en C₁₋₄,
R₇ est hydroxy ou alcoxy en C₁₋₄,
R₈ et R₉, indépendamment l'un de l'autre, représentent un alkyle en C₁₋₄, un aryle ou un aryle substitué par cyano, et
R₁₀ est hydrogène, alkyle en C₁₋₄ ou alcoxy en C₁₋₄.

2. Matériau d'enregistrement sensible à la pression, selon la revendication 1, **caractérisé** par un agent chromogène de formule :

3. Matériau d'enregistrement sensible à la pression, selon la revendication 1, **caractérisé** par un agent chromogène de formule :

4. Matériau d'enregistrement sensible à la pression, selon la revendication 1, **caractérisé** par un agent chromogène de formule :

5. Matériau d'enregistrement sensible à la pression, selon la revendication 1, **caractérisé** par un agent chromogène de formule :

6. Matériau d'enregistrement sensible à la pression, selon la revendication 1, **caractérisé** par un agent chromogène de formule :

7. Matériau d'enregistrement sensible à la pression, selon la revendication 1, **caractérisé** par un agent chromogène de formule :

8. Matériau d'enregistrement sensible à la pression, selon la revendication 1, **caractérisé** par un agent chromogène de formule :

9. Matériau d'enregistrement sensible à la pression, selon la revendication 1, **caractérisé** par un agent chromogène de formule :

10. Matériau d'enregistrement sensible à la pression, selon la revendication 1, **caractérisé** par un agent chromogène de formule :

11. Matériau d'enregistrement sensible à la pression, selon la revendication 1, **caractérisé** par un agent chromogène de formule :

12. Matériau d'enregistrement sensible à la pression selon une des revendications 1 à 11, **caractérisé** en ce que l'huile végétale est une huile d'olives, de graines de coton, de maïs, de soja, de ricin, de chardon, d'arachides, de tournesol, de coprah, de colza, de sésame, ou un mélange de ces huiles.

13. Matériau d'enregistrement sensible à la pression selon une des revendications 1 à 11, **caractérisé** en ce que l'huile animale est une huile de baleine, de cachalot, de poisson, ou un mélange de ces huiles.

14. Matériau d'enregistrement sensible à la pression selon une des revendications 1 à 13, **caractérisé** en ce que les parois des microcapsules sont formées d'urée-formaldéhyde, de mélamine-formaldéhyde ou de gélatine-gomme arabique.
